# FASCICULE DE BREVET EUROPEEN

(11) **EP 0 234 138 B1**
(45) Date de publication et mention de la délivrance du brevet: **19.04.1989**
(21) Numéro de dépôt: 86402381.7
(22) Date de dépôt: 24.10.1986
(51) Int. Cl.: F42B 5/18

(54) **Vernis protecteur contre la thermoinitiation d'une munition sans douille ou à douille combustible**
Schutzlack zum Verhindern des Zündens von hülsenloser Munition bei Überhitzung
Protective varnish for preventing thermal ignition of ammunition without a cartridge case or with a combustible cartridge case

(30) Priorité: 12.11.1985 FR 8516640
(43) Date de publication de la demande: 02.09.1987
(73) Titulaire: ETAT-FRANCAIS représenté par le DELEGUE GENERAL POUR L'ARMEMENT (DPAG), F-75996 Paris Armées (FR)
(72) Inventeur: Sauvestre, Gérard, F-18000 Bourges (FR)

(56) Documents cités:
- EP-A- 0 012 690
- FR-A- 2 294 421
- FR-A- 2 508 896

## Description

Le secteur technique de la présente invention est celui des vernis protecteurs contre la thermoinitiation ou toute autre agression thermique.

Les munitions sans douille ou a douille combustible doivent être protégées contre la thermoinitiation consécutive aux températures élevées atteintes dans l'arme. Sans protection, et pour des températures relativement basses de 350 à 400_{°}C, les blocs propulsifs des munitions risquent ainsi de s'enflammer spontanément dès leur introduction dans l'arme, ce qui peut provoquer des accidents très graves.

Les deux grands principes utilisés en matière de protection thermique visent:
- soit à créer un bouclier isolant grâce à l'introduction de matières expansées (microballons, micros- phères de verre);
- soit à créer un bouclier thermoconducteur sous l'effet de poudres métalliques (cuivre, aluminium).

Ainsi, le brevet FR-A 2 294 421 décrit la réalisation d'un étui combustible en mousse de polyuréthane, chargé d'explosif ou d'agents minéraux oxydants. Le procédé de mise en oeuvre est onéreux en raison de sa technologie compliquée. En outre, il conduit le plus souvent à des imbrûlés en raison notamment de l'épaisseur minimale (de 1 à 2 mm) compatible avec le procédé de fabrication. Il s'agit en effet d'une enveloppe et non d'un vernis.

Le brevet FR-A 2 444 251 (EP-A 0 012 690) fait état d'un vernis protecteur selon le préambule de la revendication 1 et constitué d'une résine chargée de microbilles phénoliques ayant quelques dixièmes de mm d'épaisseur. Dans ce cas, il s'agit d'un vernis non combustible produisant inévitablement des imbrûlés de combustion dès qu'il s'avère nécessaire d'accroître l'épaisseur de la couche comme c'est le cas pour la protection aux températures élevées supérieures à 500_{°}C atteintes dans les armes de moyens et petits calibres.

On connaît également un matériau alvéolaire aggloméré selon le brevet FR-A 2 508 896 qui est constitué d'un oxydant minéral, d'un explosif, de microballons phénoliques et d'un liant durcissable. Ce produit de par sa conception est mis en oeuvre par moulage ou extrusion. Il en résulte que son application principale concerne la réalisation d'objets combustibles tels que des étuis et conteneurs rigides.

L'enduction en une ou plusieurs couches minces homogènes de ce matériau n'est pas envisageable en raison du faible taux de liant indiqué (inférieur à 40%). En outre, la présence nécessaire d'explosifs présente les deux inconvénients suivants: une augmentation de la sensibilité et une faible température de décomposition. Ce matériau ne peut donc pas être appliqué sur des munitions comme vernis protecteur.

Le but de l'invention est de proposer un nouveau vernis protecteur assurant une protection thermique jusqu'à une température de 750_{°}C tout en étant entièrement combustible.

L'invention a donc pour objet un vernis protecteur contre la thermoinitiation d'une munition sans douille ou à douille combustible, du type comportant une couche isolante constituée d'au moins une résine synthétique et d'un composé isolant thermique, caractérisé en ce qu'il comprend de plus une couche réactive appliquée sur la munition constituée d'une résine synthétique et d'un oxydant dont la température de décomposition est supérieure à 350°C, la couche isolante étant appliquée sur la couche réactive.

Les résines peuvent être du type polyuréthanes, alkydes ou oléophénoliques.

L'oxydant peut être choisi dans le groupe constitué par le perchlorate de potassium, le chromate de plomb ou de baryum à raison de 1 à 20% en masse de la composition totale de la couche.

Le composé isolant peut être représenté par des microballons organiques ou minéraux.

Le vernis peut comprendre une couche interne de résine interposée entre la munition et la couche réactive et une couche externe de résine appliquée sur la couche isolante.

La couche interne de résine peut être du type oléophénolique, la couche réactive une résine polyuréthane chargée à 10% en masse de perchlorate de potassium, la couche isolante une résine polyuréthane chargée en microballons phénoliques, et la couche externe une résine polyuréthane.

Le vernis peut comprendre deux couches isolantes.

L'épaisseur totale du revêtement peut être comprise entre 0,15 et 0,25 mm.

Un résultat de la présente invention réside dans le fait que le vernis assure la protection thermique du chargement propulsif sur lequel il est appliqué tout en ne laissant aucun résidu solide de combustion dans l'arme.

Un autre résultat réside dans le fait que ce vernis est appliqué sur la munition en couche mince, ce qui a peu d'influence sur la balistique intérieure du bloc par rapport à un bloc nu.

Chaque couche, appliquée sur le chargement propulsif, a un rôle bien particulier et l'ordre d'application doit être respecté. On peut utiliser au minimum deux couches. L'ordre dans lequel ces couches doivent être appliquées, doit être scrupuleusement respecté. En se plaçant au plus près de la source de chaleur, par exemple dans la chambre de l'arme, on trouve la couche isolante agissant comme écran thermique principal. Elle est constituée d'une résine thermostable, chargée d'un matériau isolant tel que des microballons phénoliques.

La couche réactive intérieure a pour rôle d'éliminer les résidus éventuellement générés par la couche isolante et est appliquée sur le chargement. Aussi, la résine est-elle chargée de produits oxydants qui contribuent à améliorer la combustibilité du vernis. Ces matériaux doivent posséder des températures de décomposition élevées afin de ne pas dégrader la tenue thermique de l'ensemble.

Des produits comme le perchlorate de potassium (Tp 630_{°}C) et le chromate de plomb (To = 1200_{°}C) répondent parfaitement à cet objectif.

Bien entendu, ces deux couches peuvent être utilisées en combinaison avec des couches de résine seule. Ainsi, on peut appliquer sur le chargement une première couche de résine ou couche interne et/ou une couche externe sur la couche isolante.

Cette première couche est une couche d'apprêt et a pour fonction d'éliminer les irrégularités de surface et d'améliorer l'adhérence de la couche réactive. Bien entendu, il est essentiel de s'assurer que la nature chimique de la résine utilisée est compatible avec celle du chargement propulsif de la munition. En particulier, on doit éviter la présence de réactions chimiques qui, certes améliorent l'adhérence de la couche, mais conduisent le plus souvent à une augmentation du taux de résidus ou d'imbrûlés. On a constaté qu'une résine oléophénolique répondait parfaitement à ces impératifs lorsqu'on utilise un chargement à base de nitrocellulose.

La couche externe est une couche de finition appliquée sur la couche isolante qui élimine également toute irrégularité génératrice de points chauds. Une résine polyuréthane convient parfaitement à cet impératif.

Les résines utilisées dans les couches isolantes et réactives et la couche externe sont de préférence celles ayant une bonne stabilité thermique. Elles devront également posséder une faible viscosité compatible avec les taux de charge utilisés, généralement de 1 à 20% en masse, de façon à obtenir des couches homogènes de faible épaisseur, car le taux de résidus augmente d'une manière générale avec l'épaisseur du vernis. Une épaisseur totale de 0,2 mm donne de bons résultats, chaque couche ayant alors un épaisseur comprise entre 0,02 et 0,08 mm.

Bien entendu, les résines utilisées pour les différentes couches peuvent être identiques ou différentes et chaque couche peut être réalisée en plusieurs sous-couches.

Les composés utilisés dans l'invention sont ceux du commerce mais il est préférable que leur pureté soit la meilleure possible. La granulométrie moyenne de l'oxydant et du composé isolant thermique peut avantageusement être de l'ordre de 50 à 80 lim.

Les exemples suivants illustrent l'invention.

Pour chacune des compositions testées, on a évalué la stabilité thermique sur plaque chaude. L'essai consiste à déterminer le temps de réaction nécessaire à l'apparition d'un évènement pyrotechnique (fumée, flammes,...) lorsqu'une éprouvette en matériau propulsif combustible enduite de vernis est mise au contact d'une plaque chaude portée à une température déterminée.

Des essais de compatibilité et de sensibilité à la friction ont également été effectués. Pour étudier la compatibilité, on a déterminé la stabilité thermique des vernis par les techniques suivantes:
- l'analyse thermique différentielle et thermogravimétrique,
- la stabilité sous vide (100_{°}C pendant 200 h).

On ne note aucune incompatibilité chimique.

Quant à la sensibilité à la friction, aucune différence n'a été décelée entre un bloc nu et un bloc traité par le vernis selon l'invention.

### EXEMPLE 1

couche 1 Résine oléophénolique
couche 2 Résine polyuréthane chargée à 10% en masse de perchlorate de potassium.
couche 3 Résine polyuréthane chargée à 10% en masse de microballons phénoliques
couche 4 Résine polyuréthane.

### EXEMPLE 2

couche 1 Résine oléophénolique
couche 2 Résine polyuréthane chargée à 10% en masse de KCI0₄
couche 3 Résine polyuréthane chargée à 5% en masse de microballons phénoliques
couche 4 Résine polyuréthane chargée à 5% en masse de microballons phénoliques
couche 5 Résine polyuréthane.

### EXEMPLE 3

couche 1 Résine oléophénolique
couche 2 Résine polyuréthane chargée à 10% de chromate de plomb
couche 3 Résine polyuréthane chargée à 5% de microballons phénoliques
couche 4 Résine polyuréthane chargée à 5% de microballons phénoliques
couche 5 Résine polyuréthane.

On a rassemblé dans le tableau suivant les principales caractéristiques de ces vernis protecteurs. Dans le cas présent, l'éprouvette de produit combustible de dimensions suivantes: hauteur 15 mm, diamètre 42 mm, est constituée de poudres simples base tubulaires connues agglomérées au moyen d'un liant sous faible pression.

Les résultats obtenus sont équivalents en remplaçant la résine polyuréthane par une résine alkyde ou oléophénolique.

L'augmentation de masse d'un bloc propulsif traité est de l'ordre de 3,5 à 4,5 g.

Les vernis multicouches selon l'invention offrent donc d'excellents résultats sur les plans de la tenue à la température et du taux de résidus. Les temps de thermoinitiation obtenus, de l'ordre de 2s à 600°C et 1,2 s à 750_{°}C, montrent une bonne efficacité contre l'effet thermique à court terme (temps entre la mise à poste de la munition dans la chambre de l'arme et la fermeture de la culasse) principalement dans le cas des armes automatiques.

On ne note pas grâce à l'action conjuguée des agents oxydants et de la faible épaisseur de vernis, la présence d'imbrûlés ni au cours des essais laboratoires d'inflammation sur plaque chaude, ni au tir canon. En effet, les taux d'impurétés de 7%o sont équivalents à ceux obtenus avec des échantillons non traités.

## Revendications

1. Vernis protecteur contre la thermoinitiation d'une munition sans douille ou à douille combustible, du type comportant une couche isolante constituée d'au moins une résine synthétique et d'un composé isolant thermique, caractérisé en ce qu'il comprend de plus une couche réactive appliquée sur la munition constituée d'une résine synthétique et d'un oxydant dont la température de décomposition est supérieure à 350_{°}C, la couche isolante étant appliquée sur la couche réactive.

2. Vernis selon la revendication 1, caractérisé en ce que les résines sont du type polyuréthanes, alkydes ou oléophénoliques.

3. Vernis selon la revendication 1 ou 2, caractérisé en ce que l'oxydant est choisi dans le groupe constitué par le perchlorate de potassium, le chromate de plomb ou de baryum selon un pourcentage en masse compris entre 1 et 20%.

4. Vernis selon l'une quelconque des revendications 1 à 3, caractérisé en ce que le composé isolant est représenté par des microballons organiques ou minéraux.

5. Vernis selon l'une quelconque des revendications 1 à 4, caractérisé en ce qu'il comprend une couche interne de résine interposée entre la munition et la couche réactive et une couche externe de résine appliquée sur la couche isolante.

6. Vernis selon la revendication 5, caractérisé en ce que la couche interne de résine est du type oléophénolique, la couche réactive est une résine polyuréthane chargée à 10% en masse de perchlorate de potassium, la couche isolante est une résine polyuréthane chargée en microballons phénoliques, et la couche externe est une résine polyuréthane.

7. Vernis selon la revendication 6, caractérisé en ce qu'il comprend deux couches isolantes.

8. Vernis selon l'une quelconque des revendications 1 à 7, caractérisé en ce que l'épaisseur totale du revêtement est comprise entre 0,10 à 0,25 mm.

## Patentansprüche

1. Schutzlack gegen die wärmeeingeleitete Zündung von hülsenlosen oder mit brennbaren Hülsen versehenen Munitionen des Types mit einer isolierenden Schicht bestehend mindestens aus einem Kunstharz und aus einem wärmeisolierenden Werkstoff, dadurch gekennzeichnet, daß er außerdem eine auf der Munition aufgetragene, reaktive Schicht beträgt, die selber aus einem Kunstharz und einem Oxydierungsmittel besteht, dessen Zersetzungstemperatur über 350_{°}C liegt, wobei die isolierende Schicht über die reaktive Schicht aufgetragen wird.

2. Schutzlack nach Anspruch 1, dadurch gekennzeichnet, daß die Kunstharze aus Polyurethanen, Alkydharzen oder Phenolölen bestehen.

3. Schutzlack nach einem beliebigen Anspruch 1 oder 2, dadurch gekennzeichnet, daß das Oxydierungsmittel in der Gruppe bestehend aus Kaliumperchlorat, aus Blei- oder Baryumchromat gewählt und als Zusatz in einem Gewichtsanteil zwischen 1 und 20% beigefügt wird.

4. Schutzlack nach einem beliebigen Anspruch 1 bis 3, dadurch gekennzeichnet, daß der isolierende Werkstoff aus organischen oder mineralischen Kügelchen besteht.

5. Schutzlack nach einem beliebigen Anspruch 1 bis 4, dadurch gekennzeichnet, daß er aus einer inneren, zwischen der Munition und der reaktiven Schicht aufgebrachten Harzschicht sowie aus einer äusseren, über die isolierende Schicht aufgebrachten Harzschicht besteht.

6. Schutzlack nach Anspruch 5, dadurch gekennzeichnet, daß die innere Schicht aus Phenolölharz, die reaktive Schicht aus einem Polyurethanharz mit einem Gewichtsanteil von 10% Kaliumperchlorat, die isolierende Schicht aus einem Polyurethanharz mit einem Zusatz aus phenolhaltigen Kügelchen sowie die äussere Schicht aus einem Polyurethanharz besteht.

7. Schutzlack nach Anspruch 6, dadurch gekennzeichnet, daß er aus zwei isolierenden Schichten besteht.

8. Schutzlack nach einem beliebigen Anspruch 1 bis 7, dadurch gekennzeichnet, daß die Gesamtdicke der Schutzschicht zwischen 0,10 und 0,25 mm liegt.

## Claims

1. A varnish protecting a caseless or combustible case of ammunition against thermoinitiation comprising an insulating layer consisting of a synthetic resin and a heat insulating compound, characterized by the fact that it includes a reactive layer applied to the ammunition consisting of a synthetic resine and an oxidizer with a decomposition temperature above 350_{°}C, the insulated layer being applied to the reactive layer.

2. A varnish according to claim 1, characterized by the fact that the resins are of the polyurethane, alkyd or oleophenolic type.

3. A varnish according to claim 1 or 2, characterized by the fact that the oxidizer is selected from the group constituted by potassium perchlorate, lead or barium chromate according to a percentage by mass varying from 1 to 20%.

4. A varnish according to any one of claims 1 to 3, characterized by the fact that the insulating compound is represented by organic or mineral microballoons.

5. A varnish according to any one of claims 1 to 4, characterized by the fact that it includes an inner resin layer interposed between the ammunition and the reactive layer, and an outer resin layer applied to the insulating layer.

6. A varnish according to claim 5, characterized by the fact that the inner resin layer is of the oleophenolic type, the reactive layer is a polyurethane resin loaded at 10% by mass with potassium perchlorate, the insulating layer is a polyurethane resin loaded with phenolic microballoons, and the outer layer is a polyurethane resin.

7. A varnish according to claim 6, characterized by the fact that it includes two insulating layers.

8. A varnish according to any one of claims 1 to 7, characterized by the fact that the overall thickness of the coating varies from 0.10 to 0.25 mm.
